# FASCICULE DE BREVET EUROPEEN

(11) **EP 0 096 602 B1**
(45) Date de publication et mention de la délivrance du brevet: **16.10.1985**
(21) Numéro de dépôt: 83400935.9
(22) Date de dépôt: 09.05.1983
(51) Int. Cl.: C23C 8/22, C23C 8/32

(54) **Procédé de traitement thermique de pièces métalliques par carburation**
Verfahren zur Wärmebehandlung von metallischen Werkstücken durch Aufkohlung
Method of heat treating metallic parts by carburization

(30) Priorité: 28.05.1982 FR 8209328
(43) Date de publication de la demande: 21.12.1983
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Kostelitz, Michel, F-78000 Versailles (FR); Queille, Phillippe, F-78220 Viroflay (FR)
(74) Mandataire: Vesin, Jacques

## Description

La présente invention a pour objet un procédé detraitementthermique de pièces métalliques, notamment de pièces en acier, par carburation.

On sait que l'utilisation d'atmosphères d'enrichissement en carbone pour le traitement thermique des aciers à des températures de 1050° C à 800° C permet d'augmenter la teneur en carbone sur une certaine épaisseur à la surface des pièces et ainsi d'en augmenter la dureté et la résistance à l'usure.

Les atmosphères utilisées généralement contiennent environ 20% CO, 40% H_{Z}, 40% N₂, et de très faibles quantités d'anhydride carbonique et de vapeur d'eau. Ces atmosphères sont obtenues soit à partir de générateurs dits endothermiques, soit synthétiquement à partir de mélange gaz-gaz ou gaz-alcool; le plus courant de ces mélanges synthétiques est l'azote-méthanol: en effet, aux températures de traitement utilisées, le méthanol se décompose selon la réaction CH₃OH→CO + 2H₂ et on peut obtenir un mélange gazeux ayant la composition donnée ci-dessus.

Le processus de carburation s'effectue de la façon suivante: l'oxyde de carbone présent dans l'atmosphère de traitement réagit selon la relation: 2CO ⇄ CO₂+ C (1 ) et il y a alors transfert des atomes de carbone vers le métal. L'hydrogène présent dans l'atmosphère participe également à la carburation du point de vue de la rapidité du processus car il réagit avec l'oxyde de carbone selon la réaction: CO + H₂ ⇄ C + H₂0 (2).

Certains des traitements de carburation mis en oeuvre jusqu'à présent, en particulier les traitements effectués dans des fours à plusieurs zones, comprennent deux phases successives: une première phase dite de «cémentation» suivie d'une deuxième phase dite de «diffusion». De façon plus précise, de tels traitements consistent à soumettre la pièce à traiter dans la zone de cémentation, à une température de 900 à 940° C, à une atmosphère d'enrichissement en carbone ayant un potentiel carbone de 0,9% à 1,2% en poids pendant un certain temps; puis on place la pièce dans la zone de diffusion où on laisse le processus suivre son cours: la température décroît peu à peu jusqu'à 880° C à 800° C et le potentiel carbone de l'atmosphère diminue jusqu'à une valeur de 0,7% à 0,9% en poids. On refroidit ensuite la pièce ainsi traitée par trempe en phase gazeuse ou liquide, par exemple dans un bain d'huile. La baisse de température obtenue lors de la phase de diffusion minimise les problèmes de déformation lors de la trempe.

Les difficultés qui se présentent lors de tels traitements sont que d'une part on a intérêt, en début de procédé, à obtenir un potentiel carbone élevé de façon à augmenter l'apport de carbone mais, toutefois, ce potentiel carbone ne doit pas dépasser une valeur limite sinon il se forme des dépôts de suie sur la pièce: cette valeur limite, de 1 % à 1,6%, estfonction de la température utilisée; d'autre part, on a intérêt en fin de traitement à avoir un potentiel carbone en surface sinon, lors de la trempe ultérieure, les propriétés métallurgiques de la pièce ne sont pas satisfaisantes, car il y a alors présence d'une phase d'austénite résiduelle et donc une mauvaise dureté en surface du produit traité. Comme on le voit, lors des traitements de carburation, il se pose le problème de l'obtention et du contrôle d'un potentiel carbone bien déterminé au cours de chacùne des deux phases du traitement.

Selon les procédés utilisés jusqu'à présent, pour obtenir le potentiel carbone désiré au cours de chacune desdites phases, on injecte dans le four, en plus du mélange destiné à former les espèces CO, H₂, N₂, un hydrocarbure tel que du méthane, du propane, ou du butane dans chacune desdites zones et on règle le débit de cet hydrocarbure en fonction de la teneur en CO₂ de l'atmosphère. En effet, étant donné d'une part la réaction de consommation du CO par la pièce à traiter (voir équation (1)), d'autre part les entrées d'air dans l'enceinte de traitement, la concentration en CO₂ de l'atmosphère a tendance à augmenter et donc le potentiel carbone à décroître. C'est pourquoi on surveille la teneur en C0₂ de l'atmosphère et on règle en conséquence le débit d'injection de l'hydrocarbure en fonction du potentiel carbone recherché. Cette régulation peut également s'effectuer en surveillant la teneur en H₂0 ou en O₂ de l'atmosphère.

Depuis le développement des atmosphères synthétiques, notamment à base d'azote et de méthanol, on cherche à augmenter les teneurs en CO et H₂ des atmosphères de traitement. A ce sujet, on peut citer plus particulièrement le procédé décrit dans le brevet américain N°4.306.918. Ce procédé consiste, dans une première phase, à envoyer du méthanol pur dans le four de traitement et à maintenir les pièces dans une atmosphère ayant un potentiel carbone de 0,8% à 1,1 %, puis, dans une deuxième phase, à injecter de l'azote (généralement plus économique que le méthanol) dans le four afin que le traitement soit moins onéreux. Ce procédé permet d'obtenir des profondeurs carburées importantes assez rapidement grâce à l'augmentation des espèces carburantes telles que CO et H₂ lors de la première phase. On remarque que, selon le procédé de ce brevet américain No 4.306.918, les gammes de potentiel carbone des atmosphères utilisées sont des gammes de potentiel carbone classiques, soit de 0,8% à 1,1 % et en tout état de cause inférieures à 1,1 %.

L'invention a pour objet un procédé de traitement thermique de pièces métalliques par carburation qui permet d'obtenir un durcissement superficiel et une profondeur carburée des pièces traitées satisfaisants avec un temps de traitement plus court.

Le procédé conforme à l'invention consiste à placer les pièces à traiter dans un four et à les maintenir, dans une atmosphère d'enrichissement en carbone comprenant notamment de l'oxyde de carbone, de l'hydrogène et de l'azote, ledit traitement comprenant une première phase effectuée à une température de 850° C à 1050° C suivie d'une deuxième phase effectuée à une température de 700° C à 950° C (de préférence 800° C à 950° C). II se caractérise en ce que, lors de la première phase, on utilise une atmosphère contenant environ 20% à 50% en volume de CO et environ.40% à 75% en volume de H₂ et ayant un potentiel carbone élevé très proche de la valeur limite conduisant à des dépôts de suie, soit un potentiel carbone d'environ 1,1% à 1,6% en poids, et, lors de la deuxième phase, pour avoir un potentiel carbone sensiblement plus faible que celui de la première phase, on provoque un accroissement de 2 à 30 fois de la teneur en azote de ladite atmosphère de façon que la différence de potentiel carbone entre chacune desdites phases soit d'au moins environ 0,5% en poids.

Selon une caractéristique de l'invention, au cours de la première phase, la concentration de l'azote dans ladite atmosphère est d'environ d'au plus 40% en volume, et au cours de la deuxième phase, ladite concentration est d'environ 30% à 80% en volume.

Comme on le comprend, pour améliorer la productivité des traitements de carburation, le titulaire a cherché à augmenter le potentiel carbone lors de la première phase pour accélérer l'enrichissement en carbone de la pièce.

Mais, pour obtenir de bonnes propriétés métallurgiques, il est nécessaire de diminuer le pourcentage carbone près de la surface. Pour cela, on doit, lors de la deuxième phase, diminuer de façon très importante le potentiel carbone de l'atmosphère. Or, il est difficile de faire varier de façon aussi importante et aussi brutalement le potentiel carbone par les moyens classiques utilisés, tels que le réglage du débit d'injection d'un hydrocarbure dans le four, et cela d'autant plus dans le cas d'une atmosphère très riche en CO et H₂.

Compte tenu de ces observations, le titulaire a imaginé d'abaisser le potentiel carbone, au cours de la deuxième phase, en diluant l'atmosphère par un gaz inerte tel que l'azote.

En effet, comme on le voit d'après l'équation (1), le potentiel décroît avec le rapport En _{d}i- luant l'atmosphère par de l'azote, on diminue les pressions partielles de CO et C0₂ dans les mêmes proportions; par contre, le rapport décroît et donc le potentiel carbone décroît.

La fig. 1, jointe, représente l'évolution théorique du potentiel carbone dans un four à température constante (sans tenir compte de l'influence de l'étanchéité du four et de la nature de sa paroi interne), sous une atmosphère initiale à base de CO, H₂ et N₂, lorsqu'on injecte dans ce four de forts débits d'azote. Sur cette figure, on a représenté deux courbes (I) et (II), donnant le potentiel carbone en fonction du temps pour respectivement, un rapport D étant le débit d'azote injecté dans le four en m³/h et V le volume du four en m³. Ces courbes montrent qu'effectivement une dilution de l'atmosphère de traitement par de l'azote lors de la phase de diffusion, telle que mise au point par le titulaire, permet d'obtenir une diminution très rapide du potentiel carbone.

Ainsi, grâce au procédé conforme à l'invention, on peut utiliser une atmosphère à potentiel carbone élevé au cours de la première phase, même en utilisant une atmosphère riche en espèces carburantes, et diminuer suffisamment le potentiel carbone au cours de la deuxième phase.

Selon un mode de réalisation préféré de l'invention, on forme l'atmosphère de traitement par introduction dans le four d'un mélange d'azote et de méthanol (le méthanol étant pulvérisé par le courant d'azote gazeux) dans des proportions telles qu'on obtienne les pourcentages désirés de CO et H₂. Selon l'invention, l'atmosphère de traitement peut également être formée par introduction dans le four d'un gaz endothermique.

Suivant une variante de réalisation, on introduit également un hydrocarbure gazeux tel que du méthane, du propane, ou du butane en faible pourcentage (de 0,5% à 5%) par rapport à la totalité du mélange introduit.

La mise en oeuvre du procédé peut s'effectuer de deux façons différentes:
- soit on mesure au fur et à mesure du traitement, c'est-à-dire de l'injection dans le four du mélange azote-méthanol et de l'hydrocarbure, les concentrations en CO et CO₂ ou CO et O_{Z}, ou CO et H₂O, ou CO₂ et 0₂, de l'atmosphère formée, ainsi qu'éventuellement la température, ce qui permet d'en déduire le potentiel carbone, et on fait varier le débit d'azote injecté dans le four de façon à obtenir les valeurs de potentiel carbone désirées pour chacune des deux phases;
- soit on détermine tout d'abord lors d'essais préliminaires, compte tenu de l'acier à traiter, des dimensions du four, etc..., les valeurs de la concentration en azote que doit avoir l'atmosphère pour obtenir les valeurs de potentiel carbone désirées pour chacune des phases; puis on effectue le traitement proprement dit en injectant le mélange d'azote et de méthanol au cours de chacune des deux phases en proportions telles qu'on obtienne les concentrations en azote ainsi fixées et on ajuste le potentiel carbone en réglant le débit de l'hydrocarbure injecté dans le four.

Selon une caractéristique de l'invention, on peut injecter, en outre dans le four, de l'ammoniac gazeux dans une proportion de 0,1% à 10% en volume par rapport à la totalité du mélange gazeux introduit; il y a alors carbonitruration. Cette variante de réalisation permet d'obtenir un durcissement superficiel supplémentaire des pièces traitées. On choisit la quantité d'ammoniac introduit dans le four en fonction de l'acier traité et du degré de nitruration désiré.

On donne, ci-dessous, à titre non limitatif, deux exemples de réalisation du procédé de l'invention qui feront mieux apparaître les caractéristiques et avantages de l'invention.

### Exemple 1

On effectue un traitement conforme à l'invention sur des pièces en acier de nuance 18CD4 dans un four de type «batch» représenté schématiquement sur la fig. 2 jointe.

Ce four 1 est constitué d'une enceinte métallique revêtue intérieurement d'un garnissage réfractaire. Il comporte une zone de traitement 2 munie d'une porte de chargement 3 des pièces à traiter et un sas 4 muni d'un bac 5 de trempe à l'huile et d'une porte de sortie 6 des pièces traitées. La zone de traitement 2 et le sas 4 sont séparés par une porte intérieure 7. Les pièces à traiter sont placées dans un panier 8 reposant sur le fond de la zone de traitement 2. Une turbine 9, dont la fonction est de brasser en permanence l'atmosphère du four, est placée à distance au-dessus du panier 8. Des réservoirs d'azote, de méthanol et de méthane, symbolisés respectivement en 10, 11 et 12, sont reliés par l'intermédiaire de conduits 13,14 et 15, munis de vannes 16,17 et 18, à une conduite 19 qui débouche dans la partie supérieure de la zone de traitement 2. L'évacuation du mélange gazeux de traitement s'effectue par brûlage d'une torchère 20.

On chauffe le four à une température de 920° C puis on y introduit un mélange azote-méthanol en proportions telles que l'atmosphère formée dans le four contienne en espèces principales environ 10% N₂, 30% CO et 60% H₂. Au bout d'un certain temps, on place les pièces à traiter dans la zone de traitement 2, on attend que la température remonte à 920° C et que le potentiel carbone de l'atmosphère atteigne 1,3% et on maitient les pièces dans cette atmosphère pendant 2-h 25 min. Pendant cette phase, le taux de CO₂ dans l'atmosphère est de 0,20%.

On effectue alors la deuxième phase à 860° C, en augmentant la quantité d'azote injecté dans la zone de traitement 2 de façon telle que l'atmosphère formée dans l'enceinte contienne en espèces principales environ 70% N₂, 10% CO et 20% H₂ et que le potentiel carbone soit de 0,7%, et on maintient les pièces dans cette atmosphère pendant 45 min. Pendant cette phase, le taux de C0₂ dans l'atmosphère est de 0,095%.

Au cours des deux phases, on injecte dans la zone 2 du four un faible pourcentage de méthane (0,5 à 5% par rapport à la quantité totale du mélange gazeux introduit) et on règle le débit d'injection dudit méthane pour ajuster le potentiel carbone à la valeur prévue.

La variation importante de potentiel carbone entre les deux phases a pu être obtenue sans difficulté grâce à l'effet de dilution par l'azote, lesvaria- tions de taux de CO₂ nécessaires pour obtenir les potentiels carbone désirés évoluant en effet logiquement dans le sens de la dilution.

Après trempe des pièces ainsi traitées dans le bac d'huile 5, on effectue les mesures de dureté de la couche carburée. Les résultats obtenus sont les suivants:
Dureté Vickers en surface: 890 HV

Profondeur pour laquelle on a une dureté Vickers de 550 HV: 0,86 mm.

### Traitement comparatif à l'exemple 1

A titre de comparaison, on effectue un traitement à l'aide d'une atmosphère riche en espèces carburantes ayant exactement la même composition que celle de la première phase du traitement selon l'invention décrit dans l'exemple 1 ci-dessus, mais sans modifier l'injection d'azote lors de la deuxième phase, c'est-à-dire à atmosphère constante; ce traitement comparatif est effectué dans le même four et sur des pièces en acier 18CD4 identiques à celles de l'exemple 1. La première phase s'effectue donc à une température de 920° C avec une atmosphère dont la concentration en espèces principales est de 10% N₂, 30% CO et 60% H₂, et avec injection d'une faible quantité de méthane et réglage du débit d'injection dudit méthane pour ajuster la valeur du potentiel carbone à 1%; le taux de C0₂ dans l'atmosphère est de 0,28%; on maintient les pièces dans cette atmosphère pendant 3 h. On effectue alors la deuxième phase à 860° C, avec la même atmosphère que précédemment, pendant 1 h, en ajustant le potentiel carbone à 0,8%; le taux de CO₂ dans l'atmosphère est de 0,72%.

Selon ce traitement, on ne peut utiliser, lors de la première phase, une atmosphère à potentiel carbone de plus de 1 %; en effet, comme on effectue les deux phases à atmosphère constante, on ne pourrait pas obtenir une augmentation du taux de C0₂ suffisante pour provoquer la diminution du potentiel carbone, lors de la deuxième phase, nécessaire pour obtenir de bonne propriétés métallurgiques en surface.

Après trempe des pièces ainsi traitées dans le bain d'huile, on mesure la dureté de la couche carburée. Les résultats obtenus sont les suivants:
Dureté Vickers en surface: 887 HV

Profondeur à laquelle on a une dureté Vickers de 550 HV: 0,85 mm.

On voit donc que, grâce au procédé de l'invention, le fait de diluer l'atmosphère, lors de la phase de diffusion, avec de l'azote permet d'obtenir des résultats, en ce qui concerne les propriétés de la couche carburée, analogues à ceux obtenus avec une atmosphère de composition constante, riche en espèces carburantes, mais que, par contre, on obtient un gain de 20% sur la durée globale du traitement.

### Exemple 2

On effectue un traitement conforme à l'invention sur des pièces en acier de nuance 18CD2, dans un four continu poussant, représenté schématiquement sur la fig. 3 jointe.

Ce four 21 comporte un sas d'entrée 22 muni d'une porte de chargement 23 des pièces à traiter, une zone de cémentation 24, une zone de diffusion 25, et un sas de sortie 26 muni d'une porte de sortie 27 des pièces traitées. Le sas d'entrée 22, la zone de cémentation 24, la zone de diffusion 25 et le sas de sortie 26 sont séparés les uns des autres par des portes intérieures 28. Les pièces à traiter sont disposées dans des paniers 29 qui se déplacent sur le fond du four 21. La zone de cémentation 24 comporte deux parties A et B: dans la partie A s'effectue la mise en température des pièces à traiter, et dans la partie B la cémentation proprement dite. Des turbines 30, dont la fonction est de brasser en permanence l'atmosphère du four, sont placées à distance au-dessus des paniers 29, dans la partie B de la zone de cémentation 24 et dans la zone de diffusion 25. Des réservoirs d'azote, de méthanol et de méthane, symbolisés respectivement en 31, 32 et 33, sont reliés par l'intermédiaire de conduits 34,35 et 36, munis de vannes 37, 38 et 39, à une conduite 40 qui débouche dans la partie B de la zone de cémentation 24. Une conduite 41, munie d'une vanne 42 et reliée à un réservoir d'azote symbolisé en 43, débouche dans la zone de diffusion 25. L'évacuation du mélange gazeux de traitement s'effectue par brûlage au moyen d'une torchère 44. Les pièces traitées sont ensuite refroidies dans un bain d'huile (non représenté sur la figure).

On porte la zone de cémentation 24 à une température de 900° C. On injecte dans cette zone un mélange azote-méthanol en proportions telles que l'atmosphère formée dans ladite zone contienne en espèces principales environ 10% N₂, 30% CO et 60% H₂, ainsi qu'une faible quantité de méthane (0,5% à 5% par rapport à la quantité totale du mélange gazeux introduit) de façon à obtenir un taux de C0₂ de 0,27%, ce qui correspond à un potentiel carbone de 1,2%. La partie B de la zone de cémentation 24 peut contenir cinq paniers.

La zone de diffusion 25 est à 860° C. On injecte dans cette zone uniquement de l'azote (les espèces carburantes telles que CO et H₂ provenant directement de la zone de cémentation), en quantité telle que l'atmosphère dans cette zone de diffusion contienne environ 10% de CO, et 20% de H₂. Le taux de C0₂ de l'atmosphère est de 0,115%, ce qui correspond à un potentiel carbone de 0,6%. La zone de diffusion 25 peut contenir deux paniers.

Les paniers contenant les pièces à traiter sont introduits dans le four toutes les 11 min 15 s; les pièces restent donc environ 56 min 15 s dans la zone de cémentation et 22 min 30 s dans la zone de diffusion.

Après trempe des pièces ainsi traitées dans un bain d'huile, on effectue les mesures de dureté de la couche carburée qui donnent les résultats suivants:
Dureté Vickers en surface: 925 HV

Profondeur à laquelle on a une dureté Vickers de 550 HV: 0,45 mm.

### Traitement comparatif à l'exemple 2

A titre de comparaison, on effectue un traitement en utilisant une atmosphère riche en espèces carburantes, de même composition en N₂, CO et H₂ (10% N₂, 30% CO et 60% H₂) que l'atmosphère utilisée dans la zone de cémentation lors du traitement selon l'invention dans l'exemple 2 ci-dessus; mais, dans ce traitement comparatif, l'atmosphère est la même que dans la zone de cémentation et dans la zone de diffusion.

Les pièces traitées et les températures des zones de cémentation et de diffusion sont les mêmes que celles de l'exemple 2. Par contre, le taux de CO₂ de l'atmosphère est de 0,37% dans la zone de cémentation, ce qui correspond à un potentiel carbone de 0,9%; et le taux de CO₂ de l'atmosphère dans la zone de diffusion est de 0,85%, ce qui correspond à un potentiel carbone de 0,7%. On ne peut envisager une variation plus importante de taux de C0₂ entre les deux zones, donc un potentiel carbone dans la première zone plus élevé, du fait qu'il n'y a pas de modification de l'atmosphère globale.

Avec ces conditions de traitement, il est nécessaire d'allonger les temps de cycle. Les paniers contenant les pièces à traiter sont introduits dans lefourtoutes les 15 min; les pièces restent donc 1 h 15 min dans la zone de cémentation et 30 min dans la zone de diffusion.

Après trempe des pièces ainsi traitées dans un bain d'huile, on effectue les mesures de dureté de la couche carburée, mesures qui donnent les résultats ci-dessous:
Dureté en surface: 923 HV

Profondeur à laquelle on a une dureté Vickers de 550 HV: 0,45 mm.

Ainsi, on voit que grâce au procédé conforme à l'invention, on obtient des résultats, en ce qui concerne les propriétés métallurgiques des pièces traitées, analogues à ceux obtenus avec un traitement à atmosphère, riche en espèces carburantes, constante dans les deux zones du four, mais que, par contre, on obtient un gain de temps de 25%.

## Revendications

1. Procédé de traitement thermique de pièces métalliques, notamment de pièces en acier, par carburation selon lequel on place lesdites pièces dans un four et on les maintient dans une atmosphère d'enrichissement en carbone comprenant notamment de l'oxyde de carbone, de l'hydrogène, et de l'azote, ledit traitement comprenant une première phase effectuée à une température de 850° C à 1050° C, suivie d'une deuxième phase effectuée à une température de 700° C à 950° C, caractérisé en ce que, lors de la première phase, on utilise une atmosphère contenant environ 20% à 50% en volume de CO et environ 40% à 75% en volume de H₂ et ayant un potentiel carbone d'environ 1,1% à 1,6% en poids et, lors de la deuxième phase, pour avoir un potentiel carbone sensiblement plus faible que celui de la première phase, on provoque un accroissement de 2 à 30 fois de la teneur en azote de ladite atmosphère de façon que la différence de potentiel carbone entre chacune desdites phases soit d'au moins environ 0,5% en poids.

2. Procédé selon la revendication 1, caractérisé en ce que la deuxième phase s'effectue à une température de 800° C à 950° C.

3. Procédé selon l'une des revendications 1 ou 2, caractérisé en ce que, au cours de la première phase, la concentration de l'azote dans ladite atmosphère est environ d'au plus 40% en volume et, au cours de la deuxième phase, la concentration de l'azote dans ladite atmosphère est environ 30% à 80% en volume.

4. Procédé selon l'une des revendications 1 à 3, caractérisé en ce que l'on forme ladite atmosphère d'enrichissement en carbone par introduction dans ledit four d'un mélange d'azote et de méthanol.

5. Procédé selon la revendication 4, caractérisé en ce que l'on introduit en outre un hydrocarbure gazeux tel que du méthane, du propane, ou du butane dans une proportion de 0,5% à 5% en volume par rapport à la totalité du mélange injecté dans le four.

6. Procédé selon l'une des revendications 1 à 5, caractérisé en ce que l'on mesure, au fur et à mesure du traitement, les concentrations en CO et CO₂, ou CO et O2, ou CO et H₂O, ou CO₂ et O2, de l'atmosphère formée, ce qui permet d'en déduire le potentiel carbone, et on fait varier le débit d'azote injecté dans lefourde façon à obtenir les valeurs de potentiel carbone désirées pour chacune des deux phases.

7. Procédé selon l'une des revendications 1 à 5, caractérisé en ce que l'on détermine tout d'abord, lors d'essais préliminaires, les valeurs de la concentration en azote que doit avoir l'atmosphère pour obtenir les valeurs de potentiel carbone désirées pour chacune des phases, puis on effectue le traitement proprement dit en injectant le mélange d'azote et de méthanol au cours de chacune des deux phases en proportions telles qu'on obtienne les concentrations en azote ainsi fixées et on ajuste le potentiel carbone en réglant le débit de l'hydrocarbure injecté dans le four.

8. Procédé selon l'une des revendications 1 à 7, caractérisé en ce que, dans le cas d'une carbonitruration, on introduit en outre dans le four de l'ammoniac gazeux dans une proportion d'environ 0,1% à 10% en volume par rapport à la totalité du mélange injecté dans le four.

## Patentansprüche

1. Verfahren zur Wärmebehandlung von metallischen Werkstücken, insbesondere von Werkstücken aus Stahl, durch Aufkohlung, bei dem man die Werkstücke in einen Ofen gibt und in einer an Kohlenstoff angereicherten Atmosphäre, die besonders Kohlenmonoxid, Wasserstoff und Stickstoff enthält, hält, wobei diese Behandlung eine bei einer Temperatur von 850° C bis 1050° C durchgeführte erste Phase aufweist, auf die eine bei einer Temperatur von 700° C bis 950° C durchgeführte zweite Phase folgt, dadurch gekennzeichnet, dass man während der ersten Phase eine Atmosphäre verwendet, die etwa 20 bis 50 Vol.-% CO und etwa 40 bis 75 Vol.-% H₂ enthält und ein Kohlenstoffpotential von etwa 1,1 bis 1,6 Gew.-% aufweist, und dass man während der zweiten Phase, um ein wesentlich geringeres Kohlenstoffpotential als das der ersten Phase zu haben, den Stickstoffgehalt dieser Atmosphäre derart auf das 2- bis 30fache steigert, dass der Unterschied des Kohlenstoffpotentials zwischen jeder dieser Phasen wenigstens etwa 0,5 Gew.-% ist.

2. Verfahren nach Anspruch 1, dadurch gekennzeichnet, dass die zweite Phase bei einer Temperatur von 800° C bis 950° C durchgeführt wird.

3. Verfahren nach einem der Ansprüche 1 oder 2, dadurch gekennzeichnet, dass während der ersten Phase die Stickstoffkonzentration in der Atmosphäre höchstens etwa 40 Vol.-% und während der zweiten Phase die Stickstoffkonzentration in der Atmosphäre etwa 30 bis 80 Vol.-% ist.

4. Verfahren nach einem der Ansprüche 1 bis 3, dadurch gekennzeichnet, dass man die an Kohlenstoff angereicherte Atmosphäre durch Einführung eines Gemisches von Stickstoff und Methanol in den Ofen bildet.

5. Verfahren nach Anspruch 4, dadurch gekennzeichnet, dass man ausserdem einen gasförmigen Kohlenwasserstoff, wie Methan, Propan oder Butan, in einem Mengenverhältnis von 0,5 bis 5 Vol.-%, bezogen auf die Gesamtheit des in den Ofen eingespritzten Gemisches, einführt.

6. Verfahren nach einem der Ansprüche 1 bis 5, dadurch gekennzeichnet, dass man entsprechend der Behandlung die Konzentrationen an CO und CO₂ und CO und O₂ oder CO und H₂0 und C0₂ und O₂ der gebildeten Atmosphäre misst, was gestattet, das Kohlenstoffpotential abzuleiten, und dass man die in den Ofen eingespritzte Stickstoffmenge sich derart verändern lässt, dass man für jede der beiden Phasen die erwünschten Kohlenstoffpotentialwerte bekommt.

7. Verfahren nach einem der Ansprüche 1 bis 5, dadurch gekennzeichnet, dass man zuerst in Vorversuchen die Werte der Stickstoffkonzentration bestimmt, die die Atmosphäre haben muss, um die für jede der Phasen erwünschten Kohlenstoffpotentialwerte zu erhalten, dann die eigentliche Behandlung durchführt, indem man das Gemisch von Stickstoff und Methanol während jeder der beiden Phasen in solchen Mengenverhältnissen einspritzt, dass man die so festgelegten Stickstoffkonzentrationen bekommt, und das Kohlenstoffpotential einstellt, indem man die Menge des in den Ofen eingespritzten Kohlenwasserstoffes regelt.

8. Verfahren nach einem der Ansprüche 1 bis 7, dadurch gekennzeichnet, dass man im Falle einer Carbonitrierung ausserdem in den Ofen gasförmiges Ammoniak in einem Mengenverhältnis von etwa 0,1 bis 10 Vol. -%, bezogen auf die Gesamtheit des in den Ofen eingespritzten Gemisches, einführt.

## Claims

1. Process for the thermal treatment of metallic pieces, especially pieces of steel, by carburization according to which one places the said pieces in a furnace and maintains them in an atmosphere enriched with carbon and comprising especially carbon monoxide, hydrogen and nitrogen, said treatment comprising a first phase carried out at a temperature of from 850° C to 1,050° C, followed by a second phase carried out at a temperature of from 700° C to 950° C, characterized in that during the first phase one uses an atmosphere containing about 20 to 50 percent by volume of CO and about 40 to 75 percent by volume of H₂ and having a carbon potential of about 1.1 to 1.6 percent by weight, and during the second phase to have a carbon potential substantially lower than that of the first phase one increases the content of nitrogen of said atmosphere 2 to 30 times so that the difference of the carbon potantial between each of the said phases is at least about 0.5 percent by weight.

2. Process according to claim 1, characterized in that the second phase is carried out at a temperature of from 800° C to 950° C.

3. Process according to one of the claims 1 or 2, characterized in that during the first phase the concentration of nitrogen in the said atmosphere is at most about 40 percent by volume and during the second phase the concentration of nitrogen in the said atmosphere is about 30 to 80 percent by volume.

4. Process according to one of the claims 1 to 3, characterized in that one forms the said atmosphere enriched with carbon by ntroduction of a mixture of nitrogen and methanol into said furnace.

5. Process according to claim 4, characterized in that one introduces additionally a gaseous hydrocarbon such as methane, propane, or butane, in a proportion of from 0.5 to 5 percent by volume, calculated on the totality of the mixture injected into the furnace.

6. Process according to one of the claims 1 to 5, characterized in that one measures in accordance with the treatment the concentrations of CO and CO₂ or CO and O2 or CO and H₂0 or C0₂ and O2 of the formed atmosphere, permitting to deduce the carbon potential, and varies the input of the nitrogen injected into the furnace so that for each of the two phases the desired values of the carbon potential are obtained.

7. Process according to one of the claims 1 to 5, characterized in that first one determines by preliminary tests the values of the concentration of nitrogen which the atmosphere must have to obtain the desired values of the carbon potential for each of the phases, then one carries out the proper treatment injecting the mixture of nitrogen and methanol during each of the two phases in such proportions that one obtains the so fixed concentrations of nitrogen, and one adjusts the carbon potential by regulating the input of the hydrocarbon injected into the furnace.

8. Process according to one of the claims 1 to 7, characterized in that in the case of the car- bonitridation one introduces into the furnace additionally gaseous ammonia in a proportion of about 0.1 to 10 percent by volume, calculated on the totality of the mixture injected into the furnace.
